# EUROPÄISCHE PATENTSCHRIFT

(11) **EP 3 783 120 B1**
(45) Veröffentlichungstag und Bekanntmachung des Hinweises auf die Patenterteilung: **27.09.2023**
(21) Anmeldenummer: 19193224.3
(22) Anmeldetag: 23.08.2019
(51) Int. Cl.: C21D 8/06, C21D 9/02, C21D 9/52, C22C 38/02, C22C 38/04, E01B 9/28, C22C 38/24, C22C 38/26, C22C 38/34

(54) **FEDERDRAHT, DARAUS GEFORMTE SPANNKLEMME UND VERFAHREN ZUM HERSTELLEN EINES SOLCHEN FEDERDRAHTS**
SPRING WIRE, CLAMP FORMED FROM SAME AND METHOD FOR PRODUCING SUCH A SPRING WIRE
FIL DE RESSORT, PINCE DE SERRAGE FORMÉE À PARTIR DUDIT FIL DE RESSORT ET PROCÉDÉ DE FABRICATION D'UN TEL FIL DE RESSORT

(43) Veröffentlichungstag der Anmeldung: 24.02.2021
(73) Patentinhaber: Vossloh Fastening Systems GmbH, 58791 Werdohl (DE)
(72) Erfinder: HU, Lei, 57072 Siegen (DE); WOLF, Dennis, 58097 Hagen (DE)
(74) Vertreter: Cohausz & Florack

(56) Entgegenhaltungen:
- CN-A- 105 112 774
- CN-B- 102 719 759
- RU-C1- 2 512 695
- DATABASE WPI Week 201624 Thomson Scientific, London, GB; AN 2016-17839W XP002797798, -& CN 105 401 072 A (MA'ANSHAN IRON & STEEL CO LTD) 16. März 2016 (2016-03-16)

## Beschreibung

Die Erfindung betrifft einen Federdraht, der aus einem Federstahl mit einem Kohlenstoffgehalt von 0,35- 0,42 Gew.-% hergestellt ist.

Darüber hinaus betrifft die Erfindung eine Spannklemme zum Niederhalten einer Schiene für Schienenfahrzeuge in einem Schienenbefestigungspunkt, die aus einem solchen Federdraht geformt ist, und ein Verfahren zur Herstellung eines Federdrahts der hier in Rede stehenden Art.

In einem "Schienenbefestigungspunkt" ist die jeweils zu befestigende Schiene auf dem Untergrund befestigt, der das Gleis, zu dem die Schiene gehört, trägt. Der Untergrund kann dabei durch eine konventionelle, aus Holz bestehende Schwelle oder durch Schwellen oder Platten gebildet sein, die aus einem Beton- oder einem Kunststoff-Werkstoff geformt sind. Der Schienenbefestigungspunkt umfasst typischerweise mindestens eine Führungsplatte, die seitlich an der Schiene anliegt und im Gebrauch die auf die Schiene wirkende Querkräfte in den Untergrund ableitet, und eine Spannklemme, die gegen den Untergrund die Spannklemmen verspannt ist. Die Spannklemme übt mit dem Ende mindestens eines Federarms auf den Schienenfuß eine elastisch federnde Niederhaltekraft aus, durch die die Schiene gegen den Untergrund gedrückt gehalten wird. Besonders effektiv lassen sich die Niederhaltekräfte durch W- oder **ω**-förmig geformte Spannklemmen aufbringen, die mit den freien Enden ihrer beiden Federarme auf den Schienenfuß wirken. Beispiele für derartig geformte Spannklemmen sind die unter URL https://www.vossloh.com/de/produkte-undloesungen/produktfinderl (Auffindedatum 12. August 2019) erläuterten Produkte.

Die Federdrähte, die für die Erzeugung von Spannklemmen benötigt werden, weisen typischerweise kreisrunde Durchmesser von 9 - 15 mm auf. Dabei sind im praktischen Gebrauch die einzelnen Abschnitte einer Spannklemme, entweder überwiegend biege- oder torsionsbelastet, wobei zu der jeweils dominierenden Belastung mehr oder weniger starke Anteile der jeweils anderen Belastungsform hinzukommen können.

Die übliche Herstellungsroute für ihre Herstellung umfasst die Arbeitsschritte "Vergießen einer Stahlschmelze zu Barren", "Durcherwärmen der Barren" und "Warmwalzen der Barren zu einem Federdraht", "Abkühlen des warmgewalzten Federdrahts" und "Ablegen oder Wickeln des Federdrahts zu einem Coil", wobei das Warmwalzen üblicherweise in mehreren Schritten durchgeführt wird, die ein Vorwalzen, Zwischenwalzen und Fertigwalzen der Bramme zu dem Federdraht umfassen. Die hierbei zu durchlaufenden Arbeitsschritte und zu beachtenden Einflussgrößen sind dem Fachmann bekannt (s. beispielsweise Stahl Fibel, 2015, Verlag Stahleisen GmbH, Düsseldorf, ISBN 978-3-514-00815-1)..

Aus den so erzeugten Federdrähten werden die Spannklemmen kaltgeformt. Hierzu werden von den Federdrähten Stäbe abgelängt, die dann in der Regel in mehreren Schritten zu der Spannklemme gebogen werden. Auf diese Weise ist es möglich, Spannklemmen von komplexer Formgebung zu erzeugen. Die erhaltenen Spannklemmen werden abschließend einer Wärmebehandlung unterzogen, bei der sie auf eine oberhalb der Ac3 liegenden Temperatur erwärmt und anschließend abgeschreckt werden, um durch Härten ihre mechanischen Eigenschaften zu optimieren. Ziel ist dabei die Einstellung hoher Zugfestigkeiten Rm und hoher Dehngrenzen Rp0,2. Dabei wird ein Verhältnis Rm/Rp0,2 von ≈ 1 angestrebt, um einerseits mit den Spannklemmen hohe federnde Niederhaltekräfte aufbringen zu können und um andererseits den Bereich der elastischen Verformbarkeit der Spannklemme und damit einhergehend ihr Dauerschwingfestigkeit maximal auszudehnen. Typischerweise liegen die Zugfestigkeiten Rm und Dehngrenzen Rp0,2 bei Spannklemmen der hier in Rede stehenden Art hierzu im Bereich von 1200 - 1400 MPa.

Eine Steigerung der Festigkeit durch beispielsweise die Erhöhung des Kohlenstoffgehalts sind hier durch die Anforderung, dass der Federdraht noch kaltverformt verwenden soll, Grenzen gesetzt. Ein in der Praxis für die Herstellung von Federdrähten für Spannklemmen bewährter, gemäß DIN EN 10089:2002 unter der Bezeichnung "38Si7" genormter und mit der Werkstoffnummer 1.5023 in der StahlEisen-Liste verzeichneter Stahl besteht daher aus, in Gew.-%, 0,35 - 0,42 % C, 1,50 - 1,80 % Si, 0,50 - 0,80 % Mn und als Rest aus Eisen und unvermeidbaren Verunreinigungen, wobei zu den unvermeidbaren Verunreinigungen bis zu 0,025 % P und bis zu 0,025 % S zählen.

Neben den legierungstechnischen Maßnahmen können die mechanischen Eigenschaften eines zur Herstellung von Federelementen vorgesehenen Federdrahts auch durch ein so genanntes "thermomechanisches Walzen" verbessert werden. Bei einer insbesondere auf Federdraht, der zur Herstellung von biegebelasteten Federn vorgesehen ist, abzielenden Variante eines solchen thermomechanischen Walzens wird der Federdraht in einem Temperaturbereich warmgewalzt, in dem sein Gefüge noch nicht vollständig rekristallisiert ist, der jedoch oberhalb der Ar3-Temperatur des Stahls liegt. Auf diese Weise lassen sich Federdrähte mit besonders feinem Gefüge erzeugen, welches zu einer hohen Festigkeit und einem optimierten Federverhalten der Spannklemme beiträgt (DE 195 46 204 C1). Bei einer insbesondere auf die Behandlung von Federdraht, der für die Herstellung von torsionsbelasteten Federn vorgesehen ist, anderen Variante einer thermomechanischen Umformung wird das stabförmige Ausgangsmaterial mit einer Aufheizgeschwindigkeit von wenigstens 50 Kls auf eine Temperatur oberhalb der Rekristallisationstemperatur aufgeheizt und anschließend bei einer Temperatur umgeformt, bei der sich eine dynamische und/oder statische Rekristallisation des Austenits ergibt. Der derart rekristallisierte Austenit des Umformerzeugnisses wird abgeschreckt und angelassen (DE 198 39 383 A1).

Ergänzend zu dem voranstehend erläuterten Stand der Technik ist noch der in der CN 105 112 774 A beschriebene Federstahl zu nennen, der durch Luftkühlung härtbar ist und bei einem vergleichbar niedrigen Gehalt an Kohlenstoff und Mikrolegierungselementen eine hohe Verformbarkeit besitzen soll. Hierzu besteht dieser bekannte Federstahl aus, in Gew.-%, 0,15 - 0,50 % C, 0,30 - 2,00 % Si, 0,60 - 2,50 % Mn, bis zu 0,020 % S, bis zu 0,025 % P, 0,0005 - 0,0035 % B und als Rest aus Fe. Nachdem der so zusammengesetzte Stahl auf 900 - 1050 °C erhitzt und bei dieser Temperatur gehalten worden ist, erhält er durch kontrolliertes Abkühlen ein Gefüge, dessen Hauptbestandteile Bainit und Martensit sind und das zusätzlich kleinere Anteile an Restaustenit aufweisen kann. Durch Tieftemperaturanlassen können die Eigenschaften des Stahls weiter verbessert werden. Der so behandelte Stahl soll eine Zugfestigkeit Rm von mindestens 1350 MPa, eine Streckgrenze Rp0,2 von mindestens 1050 MPa und eine Dehnung A von mindestens 10 % aufweisen.

Ausgehend von dem voranstehend erläuterten Stand der Technik hat sich die Aufgabe gestellt, einen Federdraht zu schaffen, der sich auch bei Durchmessern von mindestens 9 mm gut kaltverformen lässt, dabei jedoch verbesserte mechanische Eigenschaften besitzt.

Ein diese Aufgabe lösender Federdraht besitzt gemäß der Erfindung mindestens die in Anspruch 1 angegebenen Merkmale.

Darüber hinaus sollte eine Spannklemme mit optimierten Eigenschaften und ein Verfahren angegeben werden, das die praxisgerechte Erzeugung von erfindungsgemäßen Federdrähten ermöglicht.

Eine Spannklemme zum Niederhalten von Schienen für Schienenfahrzeuge in einem Schienenbefestigungspunkt, die diese Aufgabe löst, ist aus einem erfindungsgemäß beschaffenen Federdraht geformt.

Ein Verfahren, dass die voranstehende Aufgabe löst, umfasst gemäß der Erfindung mindestens die in Anspruch 14 angegebenen Arbeitsschritte und Merkmale. Dabei versteht es sich von selbst, dass bei der Durchführung des erfindungsgemäßen Verfahrens der Fachmann nicht nur die in den Ansprüchen erwähnten und hier im Detail erläuterten Verfahrensschritte absolviert, sondern auch alle sonstigen Schritte und Tätigkeiten ausführt, die bei der praktischen Umsetzung derartiger Verfahren im Stand der Technik regelmäßig durchgeführt werden, wenn sich hierzu die Notwendigkeit ergibt.

Vorteilhafte Ausgestaltungen der Erfindung sind in den abhängigen Ansprüchen angegeben und werden wie der allgemeine Erfindungsgedanke nachfolgend im Einzelnen erläutert.

Im vorliegenden Text sind, soweit nicht explizit etwas anderes vermerkt ist, Angaben zu den Gehalten von Legierungsbestandteilen stets in Gew.-% gemacht.

Ein erfindungsgemäßer Federdraht ist demnach hergestellt aus einem Stahl, der aus, in Gew.-%,

| | | |
|---|---|---|
| C: | 0,35 | - 0,42 %, |
| Si: | 1,5 | - 1,8 %, |
| Mn: | 0,5 | - 0,8 %, |
| Cr: | 0,05 | - 0,25 %, |
| Nb: | 0,020 | - 0,10 %, |
| V: | 0,020 | - 0,10 %, |
| N: | 0,0040 | - 0,0120 %, |
| Al: | | ≤ 0,03 %, |

und als Rest aus Eisen und unvermeidbaren Verunreinigungen besteht, wobei der Gehalt der Summe an Verunreinigungen auf höchstens 0,2 % beschränkt ist und zu den Verunreinigungen bis zu 0,025 % P und bis zu 0,025 % S zählen.

Das erfindungsgemäß für den Federdraht vorgesehene Legierungskonzept basiert darauf, dass die Zugfestigkeit Rm und die Dehngrenze Rp0,2 durch Zugabe zusätzlicher Legierungselemente erhöht werden. Dies erlaubt es, den Kohlenstoffgehalt und damit einhergehend die Kaltverformbarkeit des Federdrahts auf einem für die praktische Verarbeitung optimal niedrigen Niveau zu halten, gleichzeitig aber die Festigkeit Rm und Dehngrenze Rp0,2 deutlich gegenüber dem Stand der Technik anzuheben. Im Einzelnen sind die einzelnen Legierungsbestandteile und ihre Gehalte in der Legierung eines erfindungsgemäßen Federdrahts wie folgt bestimmt worden:
Kohlenstoff ("C") ist im Federstahl eines erfindungsgemäßen Federdrahts in Gehalten von 0,35 - 0,42 Gew.-% vorhanden, um eine gute Verformbarkeit, eine hohe Zähigkeit, eine gute Korrosionsbeständigkeit und eine geringe Empfindlichkeit gegen stress- oder wasserstoffinduzierte Rissbildung zu gewährleisten. Dabei haben sich C-Gehalte von höchstens 0,40 Gew.-%, insbesondere weniger als 0,40 Gew.-%, im Hinblick auf eine optimierte Duktilität und eine damit einhergehend optimierte Verformbarkeit bei Raumtemperatur besonders bewährt.

Silizium ("Si") ist im Stahl eines erfindungsgemäßen Federdrahts in Gehalten von 1,5 - 1,8 Gew.-%, insbesondere 1,50 - 1,80 Gew.-%, vorhanden, um durch Mischkristallverfestigung eine hohe Festigkeit zu gewährleisten. Darüber hinaus sichert der hohe Si-Gehalt eine gute Beständigkeit ("Relaxationsbeständigkeit") gegen eine Abnahme der Festigkeitswerte des Federdrahts im Zuge der Wärmebehandlung, die aus erfindungsgemäßem Federdraht geformte Spannklemmen nach ihrer Kaltformgebung regelmäßig durchlaufen. Hierzu sind Si-Gehalte von mindestens 1,5 Gew.-% erforderlich. Zu hohe Si-Gehalte würden jedoch die Zähigkeit herabsetzen, das Risiko der Entkohlung im Zuge der Wärmebehandlung erhöhen und darüber hinaus zur Grobkornbildung beitragen. Daher bleibt der Si-Gehalt erfindungsgemäß auf 1,8 Gew.-% beschränkt.

Mangan ("Mn") ist im Stahl eines erfindungsgemäßen Federdrahts in Gehalten von 0,5 - 0,8 Gew.-% vorhanden, um eine ausreichende Härtbarkeit des Federstahls zu gewährleisten. Darüber hinaus bindet Mn den im Stahl in der Regel herstellungsbedingt unvermeidbaren Schwefel zu MnS und verhindert so dessen schädliche Wirkung. Hierzu sind mindestens 0,5 Gew.-%, insbesondere mindestens 0,50 Gew.-%, Mn im Stahl erforderlich, wobei sich eine optimierte Wirkung bei Gehalten von mindestens 0,6 Gew.-%, insbesondere mindestens 0,60 Gew.-% oder mindestens 0,7 Gew.-%, einstellt. Zu hohe Mn-Gehalte würden allerdings die Spröd-Duktil-Übergangstemperatur (Ductile-Brittle-Temperature "DBTT") verschlechtern, daher ist der Mn-Gehalt auf höchstens 0,8 Gew.-%, insbesondere 0,80 Gew.-%, beschränkt.

Chrom ("Cr") ist im Federstahl eines erfindungsgemäßen Federdrahts in Gehalten von 0,05 - 0,25 % vorhanden, um die Härtbarkeit des Stahls weiter zu verbessern. Dabei stellt die Anwesenheit von Cr im erfindungsgemäßen Stahl sicher, dass das Gefüge einer aus einem erfindungsgemäßen Federdraht geformten Spannklemme nach dem Härten zu mehr als 95 Flächen-% aus Martensit besteht. Durch einen C-Gehalt von mindestens 0,05 Gew.-% kann darüber hinaus die Kohlenstoffaktivität und das Risiko einer Randschichtentkohlung bei der Wärmebehandlung vermindert werden. Die positiven Effekte von Cr im Federstahl eines erfindungsgemäßen Federdrahts lassen sich dabei dadurch besonders sicher nutzen, dass ein Cr-Gehalt von mindestens 0,1 Gew.-%, insbesondere mindestens 0,10 Gew.-% oder insbesondere mindestens 0,18 Gew.-%, vorgesehen wird. Bei oberhalb von 0,25 Gew.-% liegenden Cr-Gehalten besteht dagegen die Gefahr, dass die Zähigkeit und die Relaxationsbeständigkeit des Federstahls beeinträchtigt würden.

Aluminium ("Al") wird im erfindungsgemäßen Stahl nicht zur Desoxidation bei der Stahlerzeugung benötigt, kann aber dem Federstahl optional in Gehalten von bis zu 0,03 Gew.-% zugegeben werden, um die Ausprägung eines feinkörnigen Gefüges zu unterstützen. Höhere Al-Gehalte würden jedoch durch eine übermäßige Bildung von Al-Oxiden, oder -Nitriden die Reinheit des Stahls eines erfindungsgemäßen Stahls und damit einhergehend seine Zähigkeit beeinträchtigen.

Niob ("Nb") ist von besonderer Bedeutung für die Erfindung und im Federstahl eines erfindungsgemäßen Federdrahts in Gehalten von 0,02 - 0,1 Gew.-% vorhanden. Nb verzögert die Rekristallisation während eines im Temperaturbereich Rekristallisationsstopptemperatur - Ar3-Temperatur des Federstahls durchgeführten thermomechanischen Walzens, durch das ein besonders feinkörniges Gefüge des erfindungsgemäßen Federdrahts erhalten wird. Gleichzeitig wird durch die Anwesenheit von Nb das Kornwachstum begrenzt, wenn der erfindungsgemäße Federdraht bei der Wärmebehandlung der aus ihm geformten Spannklemme auf Austenitisierungstemperatur erwärmt und dort gehalten wird. Im Ergebnis wird durch die erfindungsgemäße Zugabe von Nb und die dadurch bewirkte Ausprägung eines besonders feinkörnigen Gefüges, das auch über die Wärmebehandlung, die eine Spannklemme abschließend durchläuft, erhalten bleibt, eine deutliche Verbesserung der Festigkeit erzielt. Um die positive Wirkung von Nb besonders sicher einsetzen zu können, kann der Nb-Gehalt des Federstahls eines erfindungsgemäßen Federdrahts mindestens 0,0250 Gew.-%, mindestens 0,0280 Gew.-% oder mindestens 0,030 Gew.-% betragen. Besonders effektiv lässt sich Nb dabei bei Gehalten von bis zu 0,070 Gew.-%, insbesondere bis zu 0,050 Gew.-%, nutzen.

Vanadium ("V") ist im Federstahl eines erfindungsgemäßen Federdrahts in Gehalten von 0,020 - 0,10 Gew.-% vorhanden. V bildet mit Kohlenstoff und Stickstoff Karbide und Nitride, die typischerweise als feine, beispielsweise 8 - 12 nm, insbesondere etwa 10 nm, große Karbonitrid-Ausscheidungen vorliegen und durch Ausscheidungshärtung wesentlich zur Steigerung der Festigkeit eines erfindungsgemäßen Federdrahts beitragen. Gleichzeitig trägt V auf diese Weise zur Relaxationsbeständigkeit des Federstahls bei, aus dem ein erfindungsgemäßer Federdraht besteht. Um die positive Wirkung von V besonders sicher einsetzen zu können, kann der V-Gehalt des Federstahls eines erfindungsgemäßen Federdrahts mindestens 0,0250 Gew.-%, mindestens 0,0280 Gew.-% oder mindestens 0,030 Gew.-% betragen. Besonders effektiv lässt sich V dabei bei Gehalten von bis zu 0,070 Gew.-%, insbesondere bis zu 0,060 Gew.-%, nutzen.

Die erfindungsgemäß kombinierte Anwesenheit von Nb und V führt im Ergebnis zu hohen Zugfestigkeiten Rm und regelmäßig annähernd gleich hohen Dehngrenzen Rp0,2, so dass bei einer aus erfindungsgemäßem Federdraht hergestellten Spannklemme das Verhältnis Rm/Rp0,2 regelmäßig im für deren Lebensdauer und Federverhalten optimalen Bereich von 1 - 1,2 liegt.

Stickstoff ("N") ist im Federstahl eines erfindungsgemäßen Federdrahts in Gehalten von 0,0040 - 0,0120 Gew.-% (40 - 120 ppm) vorgesehen, um die Bildung von Vanadium-Nitriden oder Vanadium-Karbonitriden zu ermöglichen. Zu hohe N-Gehalte würden jedoch die Reckalterung des erfindungsgemäßen Federdrahts begünstigen, was der Zähigkeit erfindungsgemäßen Federdrahts und der von einer Spannklemme geforderten Dauerschwingfestigkeit diametral entgegenstehen würde. Negative Auswirkungen der Anwesenheit von N im Federstahl eines erfindungsgemäßen Federdrahts können dabei dadurch besonders sicher ausgeschlossen werden, dass der N-Gehalt auf höchstens 0,0100 Gew.-% (100 ppm) beschränkt wird.

Ein aus einem in erfindungsgemäßer Weise zusammengesetzten Federstahl bestehender Federdraht erreicht im warmgewalzten Zustand eine im Zugversuch gemäß DIN EN ISO 6892-1 ermittelte Brucheinschnürung Z von mindestens 55 % und liegt damit regelmäßig höher als die Brucheinschnürung, die bei Federdrähten ermittelt werden kann, die aus einem konventionell legierten 38Si7-Stahl bestehen.

Gleichzeitig weist er im warmgewalzten Zustand eine gemäß ASTM E112 bestimmte Feinkörnigkeit seines Gefüges von mindestens ASTM 10 auf. Diese Feinheit des Gefüges bleibt über die Kaltumformung des Federdrahts zu einer Spannklemme und die anschließende Wärmebehandlung der Spannklemme weitestgehend erhalten. So weisen erfindungsgemäße, für den Einbau in einem Schienenbefestigungspunkt fertige Spannklemmen regelmäßig eine Feinheit ihres Gefüges auf, die, nach ASTM E112 bestimmt, mindestens ASTM 8 entspricht. Dies entspricht einer Verbesserung der Feinkörnigkeit um mindestens eine der in ASTM E112 angegebenen Körnigkeits-Klassen gegenüber einer Spannklemme, die aus einem Federdraht gebogen ist, der aus dem konventionellen 38Si7-Stahl besteht.

Das erfindungsgemäße Verfahren zum Herstellen eines erfindungsgemäß beschaffenen Federdrahts umfasst folgende Arbeitsschritte:
a) Erschmelzen eines Stahls, der aus, in Gew.-%, C: 0,35 - 0,42 %, Si: 1,5 - 1,8 %, Mn: 0,50 - 0,80 %, Cr: 0,05 - 0,25 %, Nb: 0,020 - 0,10 %, V: 0,020 - 0,10 %, N: 0,0040 - 0,0120 %, AI: ≤ 0,03 % und als Rest aus Eisen und unvermeidbaren Verunreinigungen besteht, wobei der Gehalt der Summe an Verunreinigungen auf höchstens 0,2 % beschränkt ist und zu den Verunreinigungen bis zu 0,025 % P und bis zu 0,025 % S zählen;
b) Vergießen des Stahls zu einem Vorprodukt;
c) Warmwalzen des Vorprodukts zu einem warmgewalzten Federdraht mit einem Enddurchmesser von 9 - 15 mm, wobei das Warmwalzen in mindestens zwei Teilschritten durchgeführt wird, wobei der Federdraht im letzten Teilschritt des Warmwalzen thermomechanisch bei einer Temperatur fertig warmgewalzt wird, die unterhalb der Rekristallisationsstopptemperatur des Stahls des Federdrahts und oberhalb der Ar3-Temperatur des Stahls des Federdrahts liegt;
d) Abkühlen des thermomechanisch fertig warmgewalzten Federdrahts mit einer Abkühlgeschwindigkeit von 1 - 5 °C/s auf eine Wickeltemperatur von 550 - 650 °C;
e) Ablegen oder Wickeln des auf die Wickeltemperatur abgekühlten Federdrahts zu einem Coil;
f) Abkühlen des Federdrahts im Coil auf Raumtemperatur.

Erfindungsgemäß wird somit der Federdraht im Zuge des Warmwalzens einem thermomechanischen Walzschritt unterzogen, bei dem er bei Temperaturen gewalzt wird, die unterhalb der Rekristallisationsstopp-Temperatur und oberhalb der Ar3-Temperatur des Stahls gewalzt wird. Als "Rekristallisationsstopp-Temperatur" wird dabei die Temperatur bezeichnet, bei der der Federdraht so weit abgekühlt ist, dass keine Rekristallisation seines bis dahin austenitischen Gefüges mehr stattfindet. Durch das im erfindungsgemäß vorgegebenen Temperaturbereich durchgeführte thermomechanische Walzen in Kombination mit der erfindungsgemäß ausgewählten Legierung, insbesondere in Folge der gleichzeitigen Anwesenheit von Nb und V, wird das besonders feinkörnige Gefüge erhalten, welches einen erfindungsgemäßen Federdraht im warmgewalzten Zustand auszeichnet.

Gleichzeitig wird durch die Abkühlung des warmgewalzten Federdrahts mit den erfindungsgemäß vorgegebenen Abkühlgeschwindigkeiten und durch Einhaltung der erfindungsgemäß vorgeschriebenen Wickeltemperaturen von 550 - 650 °C sichergestellt, dass sich in Folge von Ausscheidungshärtung ein Maximum an Härte des erfindungsgemäßen Federdrahts einstellt.

Grundsätzlich wäre es denkbar, den Warmwalz-Teilschritt "thermomechanisches Walzen" in einem separaten Arbeitsgang durchzuführen, der nach dem eigentlichen Warmwalzen des Federdrahts durchgeführt wird. Hierzu wird der dann warmgewalzte bereitgestellte Federdraht zunächst auf Austenitisierungstemperatur erwärmt, anschließend auf eine unterhalb der Rekristallisationsstopptemperatur, aber oberhalb der Ar3-Temperatur des Federstahls liegende Temperatur abgekühlt und bei dieser Temperatur mit ausreichendem Verformungsgrad warmgewalzt. Daran anschließend erfolgt die Abkühlung und das Ablegen oder Wickeln des Federdrahts wie in den Arbeitsschritten d) und e) des erfindungsgemäßen Verfahrens angegeben.

Eine technologisch und wirtschaftlich optimierte Variante des erfindungsgemäßen Verfahrens sieht allerdings vor, dass alle Teilschritte des Warmwalzens (Arbeitsschritt c)) im kontinuierlichen Durchlauf absolviert werden, dass also ein auch thermomechanisch fertig warmgewalzter Federdraht vorliegt, wenn der Federdraht die jeweils genutzte Warmwalzstrecke verlässt.

Nachfolgend wird die Erfindung anhand von Ausführungsbeispielen näher erläutert.

Es wurden erfindungsgemäß legierte Schmelze E1-E5 erschmolzen, deren Zusammensetzungen in Tabelle 1 angegeben sind.

Zum Vergleich wurde eine Vergleichsschmelze V1 erschmolzen, deren Gehalte an C, Si, Mn, P, S und N den für den bekannten Stahl 38Si7 geltenden Maßgaben entsprachen, die jedoch zusätzlich auch noch Cr in einem wirksamen Gehalt aufwies. Auch die Zusammensetzung der Vergleichsschmelze V1 ist in Tabelle 1 angegeben.

Aus den Schmelzen E1 - E5,V1 sind konventionelle Barren gegossen worden, die in ebenso konventioneller Weise zu Federdrähten in mehreren Stufen vor- und zwischengewalzt worden sind, bevor sie in einer letzten Stufe des Warmwalzens fertig warmgewalzt worden sind. Diese letzte Stufe des Warmwalzens wurde als thermomechanisches Walzen durchgeführt. Hierzu ist der Federdraht vor dem Eintritt in die letzte Warmwalzstufe auf eine Temperatur abgekühlt worden, die unterhalb der hier im Bereich von 850 - 950 °C liegenden Rekristallisationsstopptemperatur der Stähle E1 - E5 und V1 und oberhalb der hier etwa 750 - 800 °C betragenden Ar3-Temperatur der Stähle E1 - E5 und V1 lag.

Die Rekristallisationsstopptemperatur des jeweiligen Federstahls, aus dem der jeweilige Federdraht E1 - E5,V1 erzeugt ist, kann in an sich bekannter Weise experimentell ermittelt oder mit Hilfe empirisch ermittelter Formeln abgeschätzt werden.

Genauso können die Ar3- und Ar1-Temperaturen des jeweiligen Federstahls, aus dem der jeweilige Federdraht E1 - E5,V1 erzeugt ist, in an sich bekannter Weise experimentell, beispielsweise mittels Dilatometrie in einem thermomechanischen Simulator bestimmt werden.

Nach dem Ende des Warmwalzens sind die erhaltenen warmgewalzten Federdrähte mit einer Abkühlrate von 1 - 5°C/s auf eine Wickeltemperatur von 550 - 650°C abgekühlt worden, bei der sie zu einem Coil gewickelt worden sind. Anschließend sind die Federdrähte im Coil auf Raumtemperatur abgekühlt worden.

An den erhaltenen warmgewalzten Federdrähten ist gemäß ASTM E112 die Kornfeinheit "ASTM__{F}" des Gefüges und gemäß DIN EN ISO 6892-1 die Brucheinschnürung "Z__{F}" bestimmt worden. Die erhaltenen Werte "ASTM__{F}" und "Z__{F}" sind für die aus den Stählen E1 - E5 und V1 bestehenden Federdrähte in Tabelle 2 angegeben.

Von den warmgewalzten, aus den Federstählen E1 - E5, V1 bestehenden Federdrähten sind Stäbe abgelängt worden, die nach einem in konventioneller Weise durchgeführten Beizen und Richten in mehreren Stufen kalt, d.h. bei Raumtemperatur, zu einer konventionell geformten, **ω**-förmigen Spannklemme gebogen worden sind.

Nach dieser Kaltformgebung sind die erhaltenen Spannklemmen einer Wärmebehandlung unterzogen worden, bei der sie auf eine Austenitisierungstemperatur von 850 - 950 °C durcherwärmt worden sind, so dass ihr Gefüge vollständig austenitisch war. Anschließend sind die so austenitisierten Spannklemmen in Wasser abgeschreckt worden, so dass ihr Gefüge zu mehr als 95 Flächen-% martensitisch war.

Nach dem Abschrecken haben die Spannklemmen ein Anlassen durchlaufen, bei dem sie über eine Dauer von 60 - 120 min auf eine 400 - 450 °C betragende Anlasstemperatur erwärmt und dort gehalten worden sind. Anschließend sind die so angelassenen Spannklemmen an Luft auf Raumtemperatur abgekühlt worden.

An den so erhaltenen Spannklemmen sind gemäß DIN EN ISO 6892-1 die Zugfestigkeit Rm und die Dehngrenze Rp0,2 ermittelt worden. Darüber hinaus ist gemäß DIN EN ISO 148-1 als Kennwert für die Zähigkeit die Kerbschlagarbeit KV-20 bestimmt worden. Die erhaltenen Messwerte sind in Tabelle 2 aufgeführt. Es zeigte sich, dass nicht nur die Zugfestigkeit Rm und die Dehngrenze Rp0,2 der aus erfindungsgemäß zusammengesetztem Federstahl E1 in der erfindungsgemäßen Weise erzeugten Spannklemmen bei unveränderter Kerbschlagarbeit KV-20 gegenüber den aus dem Vergleichsstahl V1 gefertigten Spannklemmen deutlich gesteigert werden konnte, sondern dass dabei auch das Verhältnis Rm/Rp0,2 praktisch gleich geblieben ist.

Gleichzeitig wiesen die aus den erfindungsgemäßen Federstählen E1 - E5 erzeugten Spannklemmen eine deutlich bessere, gemäß ASTM E112 bestimmte Feinkörnigkeit "ASTM" des Gefüges auf als die aus dem Vergleichsstahl V1 bestehenden Spannklemmen.

Anschließend sind die aus den erfindungsgemäßen Stählen E1 - E5 und dem Vergleichsstahl V1 bestehenden Spannklemmen unter identischen Bedingungen in einem Befestigungspunkt verbaut worden und die von ihnen ausgeübten. Niederhaltekräfte im Neuzustand "TLₙ" und nach 3 Millionen Lastwechseln "TL_{3M}" bestimmt worden. Auch die Ergebnisse dieser Messung sind in Tabelle 2 angegeben. Es zeigt sich, dass die aus den erfindungsgemäßen Federstählen E1 - E5 bestehenden Spannklemmen nicht nur im Neuzustand eine höhere Niederhaltekraft TLn liefern, sondern dass diese Niederhaltekraft auch nach 3 Millionen Lastwechseln nur geringfügig zurückgeht, wogegen sie bei den aus dem Vergleichsstahl V1 bestehenden Spannklemmen um einen deutlich größeren Betrag abnimmt.

**Tabelle 1**

| Federstahl | C | Si | Mn | P | S | Cr | Nb | V | N |
|---|---|---|---|---|---|---|---|---|---|
| | [Gew.-%] | | | | | | | | [ppm] |
| E1 | 0,38 | 1,58 | 0,75 | 0,006 | 0,017 | 0,21 | ' 0,03 | 0,03 | 70 |
| E2 | 0,37 | 1,55 | 0,74 | 0,010 | 0,014 | 0,21 | 0,03 | 0,06 | 70 |
| E3 | 0,38 | 1,56 | 0,75 | 0,009 | 0,014 | 0,22 | 0,03 | 0,06 | 110 |
| E4 | 0,38 | 1,56 | 0,75 | 0,009 | 0,014 | 0,22 | 0,06 | 0,04 | 70 |
| E5 | 0,38 | 1,56 | 0,75 | 0,009 | 0,014 | 0,22 | 0,06 | 0,06 | 110 |
| V1 | 0,38 | 1,56 | 0,63 | 0,009 | 0,016 | 0,22 | - | - | 80 |
| Rest Eisen und sonstige unvermeidbare Verunreinigungen | | | | | | | | | |

**Tabelle 2**

| FederStahl | Z__{F} | ASTM__{F} | Rm | Rp0,2 | KV-20 | ASTM | TLn | TL_{3M} |
|---|---|---|---|---|---|---|---|---|
| | [%] | | [MPa] | [MPa] | [J] | | [kN] | [kN] |
| E1 | 58 - 60 | 10 - 11 | 1460 | 1320 | 16 - 18 | 8 - 9 | 9,6 | 9,4 |
| E2 | 58 - 60 | 10 - 11 | 1470 | 1330 | 16 - 18 | 8 - 9 | 9,8 | 9,4 |
| E3 | 56 - 58 | 10 - 11 | 1540 | 1390 | 14 - 16 | 8 - 9 | 10,0 | 9,5 |
| E4 | 56 - 58 | 10 - 11 | 1530 | 1380 | 14 - 16 | 8 - 9 | 10,0 | 9,5 |
| E5 | 56 - 58 | 10 - 11 | 1600 | 1440 | 14 - 16 | 8 - 9 | 10,2 | 9,7 |
| V1 | 53 - 54 | 8 - 9 | 1380 | 1250 | 16 - 18 | 6 - 7 | 9,2 | 8,5 |

## Patentansprüche

1. Federdraht hergestellt aus einem Stahl, der aus, in Gew.-%,
| | | |
|---|---|---|
| C: | 0,35 | - 0,42%, |
| Si: | 1,5 | - 1,8%, |
| Mn: | 0,5 | - 0,8%, |
| Cr: | 0,05 | - 0,25%, |
| Nb: | 0,020 | - 0,10%, |
| V: | 0,020 | - 0,10%, |
| N: | 0,0040 | - 0,0120 %, |
| Al: | | ≤ 0,03%, |
und als Rest Eisen und unvermeidbaren Verunreinigungen besteht, wobei der Gehalt der Summe an Verunreinigungen auf höchstens 0,2 % beschränkt ist und zu den Verunreinigungen bis zu 0,025 % P und bis zu 0,025 % S zählen.

2. Federdraht nach Anspruch 1, **dadurch gekennzeichnet, dass** sein C-Gehalt höchstens 0,40 Gew.-% beträgt.

3. Federdraht nach einem der voranstehenden Ansprüche, **dadurch gekennzeichnet, dass** sein Cr-Gehalt mindestens 0,1 Gew.-% beträgt.

4. Federdraht nach Anspruch 2, **dadurch gekennzeichnet, dass** sein Cr-Gehalt mindestens 0,18 Gew.-% beträgt.

5. Federdraht nach einem der voranstehenden Ansprüche, **dadurch gekennzeichnet, dass** sein Mn-Gehalt mindestens 0,6 Gew.-% beträgt.

6. Federdraht nach Anspruch 5,**dadurch gekennzeichnet, dass** sein Mn-Gehalt mindestens 0,7 Gew.-% beträgt.

7. Federdraht nach einem der voranstehenden Ansprüche, **dadurch gekennzeichnet, dass** sein Nb-Gehalt mindestens 0,030 Gew.-% beträgt.

8. Federdraht nach einem der voranstehenden Ansprüche, **dadurch gekennzeichnet, dass** sein Nb-Gehalt höchstens 0,070 Gew.-% beträgt.

9. Federdraht nach einem der voranstehenden Ansprüche, **dadurch gekennzeichnet, dass** sein V-Gehalt höchstens 0,060 Gew.-% beträgt.

10. Federdraht nach einem der voranstehenden Ansprüche, **dadurch gekennzeichnet, dass** sein N-Gehalt mindestens 0,0060 Gew.-% beträgt.

11. Federdraht nach einem der voranstehenden Ansprüche, **dadurch gekennzeichnet, dass** er eine im Zugversuch gemäß DIN EN ISO 6892-1 ermittelte Brucheinschnürung Z von mindestens 55 % erreicht.

12. Federdraht nach einem der voranstehenden Ansprüche, **dadurch gekennzeichnet, dass** die gemäß ASTM E112 bestimmte Feinkörnigkeit seines Gefüges mindestens ASTM 10 entspricht.

13. Spannklemme zum Niederhalten einer Schiene für Schienenfahrzeuge in einem Schienenbefestigungspunkt hergestellt aus einem gemäß einem der voranstehenden Ansprüche beschaffenen Federdraht.

14. Verfahren zum Herstellen eines gemäß einem der Ansprüche 11 oder 12 beschaffenen Federdrahts umfassend folgende Arbeitsschritte
a) Erschmelzen eines Stahls, der aus, in Gew.-%, C: 0,35 - 0,42 %, Si: 1,5 - 1,8 %, Mn: 0,50 - 0,80 %, Cr: 0,05 - 0,25 %, Nb: 0,020 - 0,10 %, V: 0,020 - 0,10 %, N: 0,0040 - 0,0120 %, Al: ≤ 0,03 % und als Rest aus Eisen und unvermeidbaren Verunreinigungen besteht, wobei der Gehalt der Summe an Verunreinigungen auf höchstens 0,2 % beschränkt ist und zu den Verunreinigungen bis zu 0,025 % P und bis zu 0,025 % S zählen;
b) Vergießen des Stahls zu einem Vorprodukt;
c) Warmwalzen des Vorprodukts zu einem warmgewalzten Federdraht mit einem Enddurchmesser von 9 - 15 mm, wobei das Warmwalzen in mindestens zwei Teilschritten durchgeführt wird, wobei der Federdraht im letzten Teilschritt des Warmwalzens thermomechanisch bei einer Temperatur fertig warmgewalzt wird, die unterhalb der Rekristallisationsstopptemperatur des Stahls des Federdrahts und oberhalb der Ar3-Temperatur des Stahls des Federdrahts liegt;
d) Abkühlen des thermomechanisch fertig warmgewalzten Federdrahts mit einer Abkühlgeschwindigkeit von 1 - 5 °C/s auf eine Wickeltemperatur von 550 - 650 °C;
e) Ablegen oder Wickeln des auf die Wickeltemperatur abgekühlten Federdrahts zu einem Coil;
f) Abkühlen des Federdrahts im Coil auf Raumtemperatur.

15. Verfahren nach Anspruch 14, **dadurch gekennzeichnet, dass** die Teilschritte des Warmwalzens (Arbeitsschritt c)) im kontinuierlichen Durchlauf absolviert werden.

## Claims

1. Spring wire manufactured from a steel, which consists of, in % by weight:
| | | |
|---|---|---|
| C: | 0.35 | - 0.42%, |
| Si: | 1.5 | - 1.8%, |
| Mn: | 0.5 | - 0.8%, |
| Cr: | 0.05 | - 0.25%, |
| Nb: | 0.020 | - 0.10%, |
| V: | 0.020 | - 0.10%, |
| N: | 0.0040 | - 0.0120%, |
| AL: | | ≤ 0.03%, |
and the remainder of iron and unavoidable impurities, wherein the total content of impurities is limited to at most 0.2% and the impurities include up to 0.025% P and 0.025% S.

2. Spring wire according to claim 1, **characterised in that** its C content is at most 0.40% by weight.

3. Spring wire according to any one of the preceding claims, **characterised in that** its Cr content is at least 0.1% by weight.

4. Spring wire according to claim 2, **characterised in that** its Cr content is at least 0.18% by weight.

5. Spring wire according to any one of the preceding claims, **characterised in that** its Mn content is at least 0.6% by weight.

6. Spring wire according to claim 5, **characterised in that** its Mn content is at least 0.7% by weight.

7. Spring wire according to any one of the preceding claims, **characterised in that** its Nb content is at least 0.030% by weight.

8. Spring wire according to any one of the preceding claims, **characterised in that** its Nb content is at most 0.070% by weight.

9. Spring wire according to any one of the preceding claims, **characterised in that** its V content is at most 0.060% by weight.

10. Spring wire according to any one of the preceding claims, **characterised in that** its N content is at least 0.0060% by weight.

11. Spring wire according to any one of the preceding claims, **characterised in that** it achieves a contraction at break Z of at least 55% determined in the tensile test according to DIN EN ISO 6892-1.

12. Spring wire according to any one of the preceding claims, **characterised in that** the fine granularity of its microstructure determined according to ASTM E112 corresponds to at least ASTM 10.

13. Tension clamp for holding down a rail for rail vehicles in a rail attachment point manufactured from a spring wire provided according to any one of the preceding claims.

14. Method for manufacturing a spring wire provided according to any one of claims 11 or 12, comprising the following work steps
a) melting a steel, which consists of, in % by weight, C: 0.35 - 0.42%, Si: 1.5 - 1.8%, Mn: 0.50 - 0.80%, Cr: 0.05 - 0.25%, Nb: 0.020-0.10%, V: 0.020 - 0.10%, N: 0.0040 - 0.0120%, AL: ≤ 0.03% and as the remainder of iron and unavoidable impurities, wherein the total content of impurities is limited to at most 0.2% and includes impurities up to 0.025% P and up to 0.025% S;
b) casting the steel into a primary product;
c) hot rolling the primary product into a hot-rolled spring wire with an end diameter of 9 - 15 mm, wherein the hot rolling is carried out in at least two partial steps, wherein the spring wire is finished hot-rolled thermomechanically in the last partial step of the hot rolling at a temperature which is below the recrystallisation stop temperature of the steel of the spring wire and above the Ar3 temperature of the steel of the spring wire;
d) cooling the thermomechanically finished hot-rolled spring wire at a cooling rate of 1 - 5°C/s to a winding temperature of 550 - 650°C;
e) placing or winding the spring wire cooled to the winding temperature into a coil;
f) cooling the spring wire in the coil to room temperature.

15. Method according to claim 14, **characterised in that** the partial steps of the hot rolling (work step c)) are completed in a continuous process.

## Revendications

1. Serpentin fabriqué en acier qui, en % en poids, est constitué de
| | | |
|---|---|---|
| C : | 0,35 | - 0,42 %, |
| Si: | 1,5 | - 1,8%, |
| Mn: | 0,5 | - 0,8%, |
| Cr: | 0,05 | - 0,25%, |
| Nb: | 0,020 | - 0,10%, |
| V: | 0,020 | - 0,10%, |
| N: | 0,0040 | - 0,0120 %, |
| AL : | | ≤ 0,03 %, |
et le reste étant constitué de fer et d'impuretés inévitables, la quantité de la somme des impuretés étant limitée tout au plus à 0,2 % et les impuretés comprenant jusqu'à 0,025 % de P et jusqu'à 0,025 % de S.

2. Serpentin selon la revendication 1, **caractérisé en ce que** sa teneur en C est au maximum de 0,40 % en poids.

3. Serpentin selon l'une des revendications précédentes, **caractérisé en ce que** sa teneur en Cr est d'au moins 0,1 % en poids.

4. Serpentin selon la revendication 2, **caractérisé en ce que** sa teneur en Cr est d'au moins 0,18 % en poids.

5. Serpentin selon l'une des revendications précédentes, **caractérisé en ce que** sa teneur en Mn est d'au moins 0,6 % en poids.

6. Serpentin selon la revendication 5, **caractérisé en ce que** sa teneur en Mn est d'au moins 0,7 % en poids.

7. Serpentin selon l'une des revendications précédentes, **caractérisé en ce que** sa teneur en Nb est d'au moins 0,030 % en poids.

8. Serpentin selon l'une des revendications précédentes, **caractérisé en ce que** sa teneur en Nb est au maximum de 0,070 % en poids.

9. Serpentin selon l'une des revendications précédentes, **caractérisé en ce que** sa teneur en V est au maximum de 0,060 % en poids.

10. Serpentin selon l'une des revendications précédentes, **caractérisé en ce que** sa teneur en N est d'au moins 0,0060 % en poids.

11. Serpentin selon l'une des revendications précédentes, **caractérisé en ce qu'**il atteint une striction à la rupture Z d'au moins 55 % déterminée lors d'un essai de traction selon DIN EN ISO 6892-1.

12. Serpentin selon l'une des revendications précédentes, **caractérisé en ce que** la granulométrie de sa structure déterminée selon ASTM E112 est au moins conforme à ASTM 10.

13. Pince d'amarrage pour maintenir un rail pour véhicules ferroviaires à un point de fixation de rail, fabriquée à partir d'un serpentin conformément à l'une des revendications précédentes.

14. Procédé de fabrication d'un serpentin obtenu selon l'une des revendications 11 ou 12 comprenant les étapes de travail suivantes :
a) fonte d'un acier constitué de, en % en poids, C : 0,35 - 0,42 %, Si : 1,5 - 1,8 %, Mn : 0,50 - 0,80 %, Cr : 0,05 - 0,25 %, Nb : 0,020-0,10 %, V : 0,020 - 0,10 %, N : 0,0040 - 0,0120 %, AL : ≤ 0,03 %, et le reste étant constitué de fer et d'impuretés inévitables, la quantité de la somme des impuretés étant limitée tout au plus à 0,2 % et les impuretés comprenant jusqu'à 0,025 % de P et jusqu'à 0,025 % de S ;
b) coulée de l'acier en un produit intermédiaire ;
c) laminage à chaud du produit intermédiaire pour former un serpentin laminé à chaud d'un diamètre final de 9 à 15 mm, le laminage à chaud étant effectué en deux étapes partielles au moins, le serpentin étant soumis à un laminage de finition à chaud thermomécaniquement lors de la dernière étape du laminage à chaud, à une température inférieure à la température d'arrêt de recristallisation de l'acier du serpentin et supérieure à la température Ar3 de l'acier du serpentin ;
d) refroidissement du serpentin laminé à chaud thermomécaniquement avec une vitesse de refroidissement de 1- 5 °C/s à une température d'enroulement de 550- 650 °C ;
e) dépôt ou enroulement du serpentin refroidi à la température d'enroulement pour former une bobine ;
f) refroidissement du serpentin dans la bobine à température ambiante.

15. Procédé selon la revendication 14, **caractérisé en ce que** les étapes partielles du laminage à chaud (étape de travail c)) sont effectuées en continu.
